# EUROPÄISCHE PATENTSCHRIFT

(11) **EP 0 024 511 B1**
(45) Veröffentlichungstag und Bekanntmachung des Hinweises auf die Patenterteilung: **02.05.1984**
(21) Anmeldenummer: 80103802.7
(22) Anmeldetag: 04.07.1980
(51) Int. Cl.: D06N 7/00, B24D 11/02, B32B 27/12

(54) **Beschichtetes Gewebe, Verfahren zu dessen Herstellung und Verwendung**
Coated fabric, process for its manufacture, and its use
Tissu recouvert, procédé pour sa fabrication et son utilisation

(30) Priorität: 17.08.1979 DE 2933307
(43) Veröffentlichungstag der Anmeldung: 11.03.1981
(73) Patentinhaber: Akzo GmbH, D-5600 Wuppertal-1 (DE)
(72) Erfinder: Jaschek, Jürgen, D-5600 Wuppertal 2 (DE); Krummheuer, Wolf, Dr., Dipl.-Phys., D-5600 Wuppertal-1 (DE)

## Beschreibung

Die Erfindung betrifft ein beschichtetes Gewebe mit einem Gewebe aus endlosen Multifilfäden, das mit zwei Schichten aus makromolekularen Stoffen beschichtet ist, ein Verfahren zu dessen Herstellung sowie seine Verwendung. Ein solches beschichtetes Gewebe ist aus der BE-PS 543 880 bekannt.

Beschichtete Gewebe bestehen im allgemeinen aus einem Gewebe, Gewirke, Gelege oder dergleichen Fadengebilde, welches mit Gummi, Kunststoff, Kunstharz od.dgl. beschichtet ist, und sind üblicherweise flüssigkeits- und luft- bzw. gasundurchlässig. Die mit solchen beschichteten Geweben erzielbaren Vorteile sind insbesondere auf die Kombination der bekannten günstigen Eigenschaften der üblichen Beschichtungswerkstoffe mit der vergleichsweise höheren Festigkeit der darin eingebetteten Fadengebilde zurückzuführen.

Aufgrund ihrer vorteilhaften Eigenschaften finden beschichtete Gewebe in den unterschiedlichsten Bereichen der Technik und des täglichen Lebens breite Anwendung, so beispielsweise zur Herstellung von Traglufthallen, Stadionüberdachungen, Verpackungsmaterial, LKW-Planen, Schlauchbooten, Dachstuhlisolierungen u.dgl. Jedoch traten dabei auch immer wieder Schwierigkeiten auf, insbesondere dann, wenn die Haftung zwischen Gewebe und Beschichtungsmaterial unzureichend war. Eine bessere Haftung wird im allgemeinen mit aus Spinnfasergarnen hergestellten Geweben erzielt, weshalb solche Gewebe häufig bevorzugt wurden, so daß aufgrund dessen die an sich bekannten Vorteile endloser Multifilgarne bischer noch nicht in allen Bereichen uneingeschränkt zur Geltung kommen konnten. Um den zum Teil hohen Anforderungen an die Festigkeit der aus Spinnfasergarnen hergestellten beschichteten Gewebe gerecht zu werden, konnten in vielen Fällen nur Gewebe mit einer hohen Gewebedichte verwendet werden. Besondere Schwierigkeiten traten insbesondere dann auf, wenn aufgrund spezieller Anforderungen an das beschichtete Gewebe das Beschichtungsmaterial aus Kunstharz oder aus einem Kunststoff/Kunstharz-Gemisch bestand und zusätzlich hohe Anforderungen an die Festigkeit des beschichteten Gewebes gestellt wurden. Es hat daher nicht an Versuchen gefehlt, auch für derartige Einsatzzwecke Gewebe aus Endlosfäden zu verwenden, jedoch hatten alle diesbezüglichen Bemühungen bisher nur zu unbefriedigenden Ergebnissen geführt.

Der vorliegenden Erfindung liegt daher die Aufgabe zugrunde, ein beschichtetes Gewebe zur Verfügung zu stellen, bei dem die Haftung zwischen dem aus endlosen Multifilfäden bestehenden Gewebe und der zu einem Teil aus Kunstharz bestehenden Beschichtungsmasse derart verbessert ist, daß aufgrund der verbesserten Haftung und der vergleichsweise höheren Festigkeit multifiler Endlosfäden auch Gewebe mit einer geringeren Gewebedichte als bisher üblich eingesetzt werden können.

Diese Aufgabe wird durch ein beschichtetes Gewebe mit einem Gewebe aus endlosen Multifilfäden, das mit zwei Schichten aus makromolekularen Stoffen beschichtet ist, gelöst, bei dem erfindungsgemäß die Oberfläche der endlosen Multifilfäden zur Verbesserung der Haftung durch chemische Einwirkung aktiviert und aufgerauht ist, bei dem das Gewebe eine im Bereich von 26% bis 60% liegende Gewebedichte aufweist, und bei dem die erste und die zweite Schicht aus einem Kunststoff/Kunstharz-Gemisch besteht, wobei der Gewichtsanteil der beiden Mischungskomponenten in beiden Schichten unterschiedlich groß ist.

Die Beschaffenheit der ersten Schicht gewährleistet eine hervorragende Haftung auf dem Trägergewebe, wobei trotz des Vorhandenseins der zweiten Schicht das erfindungsgemäße beschichtete Gewebe eine hohe Flexibilität besitzt. Die Beschaffenheit der zweiten Schicht gestattet es, das erfindungsgemäße beschichtete Gewebe als solches zu verarbeiten oder es durch weiteres Beschichten auch für andere Zwecke verwendbar zu machen.

Die vorliegende Erfindung gestattet es daher, unter Ausnutzung der bekannten vorteilhaften Eigenschaften endloser Multifilgarne den Gewebeanteil vergleichsweise niedrig zu halten, ohne irgendwelche Einbußen bei den Gebrauchseigenschaften des erfindungsgemäßen beschichteten Gewebes hinnehmen zu müssen.

Eine weitere Verbesserung der Haftung zwischen dem Gewebe und der ersten Schicht wird dann erreicht, wenn das Gewebe oder die hierzu verwendeten Fäden zuvor nach einem der aus der DE-AS-1 199 224, der DE-AS-1 212 245, der DE-OS-1 444 139, der DE-AS-1 444 140, der DE-OS-1 444 141 oder der DE-AS-1 444 142 bekannten Verfahren behandelt wurden.

Erfindungsgemäß können mit gleichen Vorteilen auch beide Seiten des Gewebes beschichtet sein.

Zur Herstellung des erfindungsgemäßen beschichteten Gewebes eignen sich Gewebe sowohl mit einer verhältnismäßig hohen Gewebedichte von beispielsweise 60%, als auch solche mit einer verhältnismäßig niedrigen Gewebedichte von beispielsweise 26%. Besonders gute Ergebnisse werden jedoch mit solchen Geweben erzielt, deren Gewebedichte im Bereich von 32% bis 42% liegt. Zur Bestimmung der Gewebedichte wird dabei die in der Zeitschrift "Textilpraxis", Ausgabe 1947, Seiten 330 bis 335 und 366 bis 370 beschriebene Methode angewandt.

Obwohl brauchbare Ergebnisse auch schon dann erreicht werden, wenn der Gewichtsanteil des Kunststoffes in der ersten Schicht oder in der zweiten Schicht nur das 0,2-fache oder aber auch das 10- fache des Gewichtsanteils des Kunstharzes in diesen Schichten beträgt, beträgt der Gewichtsanteil des Kunststoffes in der ersten Schicht und/oder in der zweiten Schicht aber mit Vorteil das 1- bis 4-fache des Gewichtsanteils des Kunstharzes, wobei hervorragende Ergebnisse dann erreicht werden, wenn der Gewichtsanteil des Kunststoffes das 1,5- bis 2-fache des Gewichtsanteils des Kunstharzes beträgt.

Bei einer bevorzugten Ausführungsform des erfindungsgemäßen beschichteten Gewebes ist das in der ersten und/oder in der zweiten Schicht enthaltene Kunstharz ein Phenolharz und/oder der in der ersten und/oder der in der zweiten Schicht enthaltene Kunststoff elastisch und/oder thermoplastisch.

Eine ausreichend hohe Formbeständigkeit auch bei Zugbeanspruchung wird dann erreicht, wenn das verwendete Gewebe eine nicht zu hohe Bezugsdehnung aufweist. Mit dem erfindungsgemäßen beschichteten Gewebe werden gute Ergebnisse bereits dann erreicht, wenn die Bezugsdehnung des Gewebes, gemessen bei 55 daN/5 cm unterhalb 4% und gemessen bei 90 daN/5 cm unterhalb 8% liegt, wobei jedoch ein Gewebe bevorzugt wird, bei dem die entsprechenden Werte unterhalb 2% bzw. 4% liegen und hervorragende Ergebnisse dann erreicht werden, wenn diese Werte unterhalb 1% bzw. unterhalb 2% liegen. Die Bezugsdehnung wird hierbei direkt aus dem üblichen Spannungs-DehnungsDiagramm der Zugprüfung nach DIN 53 857 bzw. 53 354 entnommen.

Obwohl sich zur Herstellung des erfindungsgemäßen beschichteten Gewebes Gewebe aus üblichen Endlos-Multifil-Fäden eignen, werden mit Vorteil insbesondere solche aus mit Hilfe eines alkalischen Reaktionspartners an ihrer Oberfläche aktivierten und aufgerauhten Polyesterfäden und dabei insbesondere solche aus Polyäthylenterephthalat verwendet. Sehr gute Ergebnisse werden auch mit Geweben aus Fäden aus aromatischen Polyamiden (abgekürzt "Aramidfäden") erzielt.

Die vorteilhaften Eigenschaften des erfindungsgemäßen beschichteten Gewebes werden gegebenenfalls noch dadurch verbessert, daß zumindest die zweite Schicht übliche anorganische Füllmittel mit einem Gewichtsanteil von bis zu 80% der jeweiligen Schicht enthält. Ein solches Füllmittel ist beispielsweise CaCO_{z}.

Gewebe im Sinne der vorliegenden Erfindung sind alle bekannten Flächengebiide aus Fasern und/oder Fäden, also beispielsweise übliche Gewebe, Vliese, Gelege, Gewirke u.dgl., wobei das für den jeweiligen Verwendungszweck am besten geeignete Flächengebilde durch Anfertigen entsprechender Probestücke schnell und einfach ermittelt werden kann. Die zur Herstellung des erfindungsgemäßen beschichteten Gewebes geeigneten Gewebe brauchen im allgemeinen keiner besonderen über das Übliche hinausgehenden Vorbehandlung unterworfen worden zu sein. Es ist jedoch ohne weiteres möglich, auch solche Gewebe zu verwenden, deren Fasern zuvor durch chemische Einwirkung an ihrer Oberfläche aktiviert und aufgerauht wurden.

Kunstharze im Sinne der vorliegenden Erfindung sind stark vernetzte duromerische durch Polymerisation, Polykondensation oder Polyaddition hergestellte Stoffe, auch Duroplaste genannt, denen auch Härter, Weichmacher, Katalysatoren u.dgl. beigemischt worden sein können. Solche Kunstharze sind beispeilsweise: Polyamid-, Phenol-, ungesättigte oder gesättigte Polyester-, Epoxy- oder AcrylHarze.

Kunststoffe im Sinne der vorliegenden Erfindung sind schwach vernetzte dispergierbare thermoplastische durch Polymerisation, Polykondensation oder Polyaddition hergestellte Stoffe, die nach dem Austrocknen, d.h. nach Entzug der Dispersionsflüssigkeit, beispielsweise Wasser, vorzugsweise eine rauhe Oberflächenstruktur aufweisen. Geeignet sind beispielsweise Kunststoffe auf folgender Basis: Acryl, Acrylsäureester, Acrylnitril-Mischpolymerisate, Polyvinylacetat, Epoxyd und dergl.

Die für das erfindungsgemäße beschichtete Gewebe geeigneten Kunstharze und Kunststoffe können dabei auch chemisch verwandt sein, d.h. dem gleichen chemischen System angehören.

Durch geeignete Wahl des Mischungsverhältnisses von Kunststoff und Kunstharz in den Beschichtungsgemischen läßt sich die Flexibilität bzw. die Steifigkeit des erfindungsgemäßen beschichteten Gewebes den jeweiligen Anforderungen anpassen.

Die erste Schicht wirkt dabei als elastischer Filmbildner mit einer guten Filmbildung auf dem Trägergewebe, so daß ein zu tiefes Eindringen der zweiten Schicht in das Trägergewebe verhindert wird, wodurch eine hohe Flexibilität des erfindungsgemäßen beschichteten Gewebes erreicht wird.

Die Ermittlung der Kunststoff- bzw. Kunstharzanteile in den beiden Schichten eines Musterstückes ist beispielsweise dadurch möglich, daß mehrere Probestreifen mit unterschiedlichen Anteilen der beiden Mischungspartner angefertigt werden und anschließend Vergleichsmessungen an dem Musterstück und den Probestreifen durchgeführt werden.

Zur Herstellung des erfindungsgemäßen beschichteten Gewebes können im allgemeinen die üblichen und an sich bekannten Verfahren angewandt werden, bei denen die Schichten nacheinander durch Rakeln, durch Auftragswalzen, in Tauchbädern u.dgl. hintereinander auf das Trägergewebe aufgebracht werden, wobei nach dem Aufbringen einer Schicht diese gegebenenfalls ganz oder teilweise getrocknet und/oder abbinden bzw. aushärten gelassen wird. Das Trägergewebe kann dabei zuvor einer chemischen Behandlung unterworfen werden, durch welche die für das Trägergewebe verwendeten Fäden bzw. Fasern an ihrer Oberfläche aktiviert und aufgerauht werden. Als besonders vorteilhaft hat es sich jedoch erwiesen, den Prozeß des Aktivierens und Aufrauhens mit dem Aufbringen der ersten Schicht zu kombinieren.

Es wird daher vorgeschlagen, zur Herstellung des erfindungsgemäßen beschichteten Gewebes in an sich bekannter Weise die beiden Schichten nacheinander auf die Ober- und/oder Unterseite des Gewebes aufzubringen und dabei erfindungsgemäß als Trägergewebe ein Gewebe aus endlosen Multifilfäden mit einer im Bereich von 26% bis 60% liegenden Gewebedichte zu verwenden und zumindest dem zur Bildung der ersten Schicht bestimmten aus einem Kunststoff und einem Kunstharz bestehenden Gemisch, in welchem der Gewichtsanteil des Kunststoffes das Ein- bis Vierfache des Gewichtsanteils des Kunstharzes beträgt, einen die Oberfläche der Multifilfäden des Gewebes zur Verbesserung der Haftung aktivierenden und aufrauhenden chemischen Reaktionspartner beizumischen, wobei dem zur Bildung der ersten Schicht bestimmten Gemisch ein größerer Anteil des chemischen Reaktionspartners beigemischt wird als dem zur Bildung der zweiten Schicht bestimmten Gemisch, bezogen jeweils auf die Gesamtmenge jedes einzelnen Gemisches, wobei in dem zur Bildung der zweiten Schicht bestimmten aus einem Kunststoff und einem Kunstharz bestehenden Gemisch der Gewichtsanteil der beiden Mischungskomponenten gegenüber dem zur Bildung der ersten Schicht bestimmten Gemisch unterschiedlich groß eingestellt wird.

Die für die beiden Schichten bestimmten Mischungen bestehen dabei bevorzugt aus einer Mischung aus einer wäßrigen kolloidalen Kunststoffdispersion und einem wasserlöslichen Kunstharz und dem jeweils geeigneten chemischen Reaktionspartner. Besonders bewährt hat sich dabei ein Gemisch bestehend aus einem Kunststoff auf Acryl-Basis, insbesondere Acrylnitril und Acrylsäureester-Mischpolymerisaten, und einem wasserlöslichen Kunstharz auf Phenol-Formaldehyd-Basis.

Den Schichtgemischen können zusätzlich noch Füllmittel beigegeben werden. Je nach Art und Menge der insbesondere bevorzugten anorganischen Füllmittel kann das Aufbringen der ersten Schicht auf der Unter- und Oberseite des Gewebes zweckmäßig sein.

Zur Verbesserung der Benetzbarkeit des Gewebes können den zur Bildung der beiden Schichten bestimmten Gemischen auch übliche Benetzungsmittel beigegeben werden.

Bei der Verwendung eines aus Polyesterfäden, insbesondere solchen Fäden aus Polyäthylenterephthalat, bestehenden Gewebes wird das Aufrauhen und Aktivieren der Fadenoberfläche in brauchbarer Weise dann erreicht, wenn das für die erste Schicht bestimmte Gemisch auf einen im Bereich von 8 bis 14 liegenden pH-Wert und das für die zweite Schicht bestimmte Gemisch auf einen im Bereich von über 7 bis 14 liegenden pH-Wert eingestellt wird. Dies kann beispielsweise durch Zugabe einer entsprechenden Menge von Natronlauge (NaOH) oder Ammoniak (NH3) zu dem Kunststoff/Kunstharz-Gemisch erreicht werden. Die Alkalität des zur Bildung der zweiten Schicht bestimmten Gemisches kann hierbei auf einen gleich hohen oder auch höheren pH-Wert eingestellt werden als diejenige des für die erste Schicht bestimmten Gemisches, sie wird jedoch bevorzugt auf einen niedrigeren pH-Wert eingestellt. Besonders gute Ergebnisse werden dabei dann erreicht, wenn das für die erste Schicht bestimmte Gemisch auf einen im Bereich von 10 bis 14 und das für die zweite Schicht bestimmte Gemisch auf einen im Bereich von 8 bis 12 liegenden pH-Wert eingestellt wird, wobei hervorragende Ergebnisse dann erreicht werden, wenn der pH-Wert für die beiden genannten Schichtgemische im Bereich von 12 bis 13 bzw. von 9 bis 11 liegt. Hierbei ist es möglich, den einzelnen, zur Bildung der beiden Schichten bestimmten Gemischen auch unterschiedliche chemische Reaktionspartner beizumischen, also beispielsweise dem einen Gemisch Natronlauge und dem anderen Ammoniak.

Das erfindungsgemäße beschichtete Gewebe kann aufgrund der hervorragenden Haftung zwischen Trägergewebe und Beschichtungsmaterial sowie aufgrund seiner großen Flexibilität, hohen Festigkeit und niedrigen Bezugsdehnung vielfältig und universell eingesetzt werden. Besonders gut geeignet ist es aufgrund der genannten vorteilhaften Eigenschaften auch zur Herstellung von Schleifmitteln aller Art, die mit Vorteil sowohl für Trocken- als auch für Naßschleifprozesse verwendet werden können, wobei sich das erfindungsgemäße beschichtete Gewebe auch hervorragend zur Herstellung endloser Schleifbänder eignet. Bei der Verwendung des erfindungsgemäßen beschichteten Gewebes zur Herstellung von Schleifmitteln wirkt sich dabei besonders vorteilhaft aus, daß eine hervorragende Haftung der Kornbindemittelschicht auf der zweiten Schicht erreicht wird.

Die Erfindung wird nun anhand der Zeichnung und der nachfolgenden Beispiele näher erläutert:

Die Figur ziegt in vereinfachter Darstellung eine Ausführungsform des erfindungsgemäßen beschichteten Gewebes im Schnitt.

Bei dieser Ausführungsform ist das Gewebe 1 aus endlosen Multifilfäden sowohl auf der Oberwie auf der Unterseite mit einer ersten Schicht 2 versehen. Das die erste Schicht 2 bildende Beschichtungsmaterial ist dabei z.T. auch in die zwischen den einzelnen Multifilfäden des Gewebes 1 bestehenden Zwischenräume und teilweise auch zwischen die Einzelfilamente der Fäden eingedrungen. Auf der Oberseite des Gewebes 1 ist oberhalb der ersten Schicht 2 die zweite Schicht 3 aufgetragen. Das fertige beschichtete Gewebe hat somit eine im wesentlichen glatte Oberfläche, während die Unterseite noch die Struktur des eingebetteten Gewebes 1 erkennen läßt.

### Beispiel 1

Zur Herstellung eines erfindungsgemäßen beschichteten Gewebes wurde ein Gewebe aus endlosen Multifilfäden aus Polyäthylenterephthalat verwendet, wobei die Fäden folgende Eigenschaften besaßen:

Dieses Gewebe wurde auf beiden Seiten mit einer ersten Schicht versehen, wobei von dem Beschichtungsgemisch auf beiden Seiten so viel aufgetragen wurde, daß die Auftragsmenge im fertigen Produkt auf der Vorderseite 50 g/m² und auf der Rückseite 35 g/m² betrug.

Das zur Bildung der ersten Schicht bestimmte Gemisch hatte folgende Zusammensetzung:
20 Gewichtsteile einer wäßrigen Kunststoff-Dispersion bestehend aus 48 Gew.-% eines Kunststoffes auf Acrylbasis (Feststoffanteil) und 52 Gew.-% Wasser;
10 Gewichtsteile einer Lösung bestehend aus 70 Gew.-% modifiziertem Phenol-Resol-Harz (Feststoffanteil) und 30 Gew.-%

Wasser mit einem üblichen Lösungsmittel sowie 1,5 Gewichtsteile einer 6%-igen wäßrigen NaOH-Lösung.

Das Gewebe mit der beidseitig aufgebrachten ersten Schicht wurde 3 Minuten lang einer Temperatur von 90°C ausgesetzt. Danach wurde auf der Oberseite des so beschichteten Gewebes die zweite Schicht aufgebracht. Das hierfür bestimmte Gemisch hatte folgende Zusammensetzung:
10 Gewichtsteile einer wäßrigen Kunststoffdispersion wie für die erste Schicht verwendet (s.oben);
20 Gewichtsteile einer wäßrigen Kunstharzlösung wie für die erste Schicht verwendet (s.oben);
0,5 Gewichtsteile einer 6%-igen wäßrigen NaOH-Lösung sowie 1 Gewichtsteil eines üblichen Benetzungsmittels.

Von diesem Gemisch wurde so viel aufgetragen, daß die Auftragsmenge der zweiten Schicht im fertigen Produkt 20 g/m² betrug. Nach dem Aufbringen des Gemisches für die zweite Schicht wurde das so gebildete erfindungsgemäße beschichtete Gewebe für die Dauer von 3 Minuten einer Temperatur von 90°C ausgesetzt.

### Beispiel 2

Unter Beibehaltung der übrigen Daten und Verfahrensparameter wie in Beispiel 1 wurde ein erfindungsgemäßes beschichtetes Gewebe auf folgende Weise bzw. mit folgenden Eigenschaften hergestellt:

Das für die erste Schicht bestimmte Gemisch entheilt zusätzlich 1,5 Gewichtsteile eines herkömmlichen Verdickungsmittels.
Auftragsmenge (nur Vorderseite) im fertigen Produkt: 80 g/m²
Aushärtungs-bzw. Trocknungsbedingungen: 3 Minuten bei 100°C
Das für die zweite Schicht bestimmte Gemisch enthielt zusätzlich 10 Gewichtsteile CaC0₃;
Auftragsmenge im fertigen Produkt: 30 g/m^{z}
Aushärtungs-bzw. Trocknungsbedingungen: 2 Minuten bei 100°C

### Beispiel 3

In einem weiteren Versuch wurde ein erfindungsgemäßes beschichtetes Gewebe auf folgende Weise hergestellt:
Gewebe: wie Beispiel 2;
Das für die erste Schicht bestimmte Gemisch enthielt im Vergleich zu Beispiel 1 zusätzlich 0,8 Gewichtsteile eines herkömmlichen Verdickungsmittels sowie zusätzlich 10 Gewichtsteile eines herkömmlichen Füllmittels; die Auftragsmenge auf der Vorderseite betrug im fertigen Produkt 70 g/m², wobei Dauer und Temperatur für die Aushärtung 3 min. bzw. 90°C betrugen; die Auftragsmenge auf der Rückseite betrug im fertigen Produkt 40 g/m², wobei hierfür die Dauer für die Aushärtung 2,5 min. und die Temperatur dafür 85°C betrug.

Die zweite Schicht entsprach derjenigen von Beispiel 2.

### Beispiel 4

Hierbei wurde ein Gewebe aus endlosen Multifilfäden aus Polyäthylenterephthalat verwendet, die folgende Eigenschaften besaßen:

Dieses Gewebe wurde auf beiden Seiten mit einer ersten Schicht versehen, wobei von dem Gemisch auf beiden Seiten so viel aufgetragen wurde, daß die Auftragsmenge im fertigen Produkt auf der Vorderseite 80 g/m² und auf der Rückseite 35 g/m² betrug.

Das zur Bildung der ersten Schicht bestimmte Gemisch hatte folgende Zusammensetzung:
25 Gewichtsteile einer wäßrigen Kunststoffdispersion wie in Beispiel 1 beschrieben;
5 Gewichtsteile einer Kunstharzlösung wie in Beispiel 1 beschrieben;
1,5 Gewichtsteile einer wäßrigen NaOH-Lösung wie in Beispiel 1 beschrieben, sowie
1 Gewichtsteil eines üblichen Verdickungsmittels.

Das Gewebe mit der beidseitig aufgebrachten ersten Schicht wurde 3 min. lang einer Temperatur von 90°C ausgesetzt. Danach wurde auf der Oberseite des so beschichteten Gewebes die zweite Schicht aufgebracht. Das hierfür bestimmte Gemisch hatte folgende Zusammensetzung:
10 Gewichtsteile einer wäßrigen Kunststoffdispersion wie in Beispiel 1 beschrieben;
25 Gewichtsteile einer wäßrigen Kunstharzlösung wie in Beispiel Beispiel 1 beschrieben;
0,2 Gewichtsteile einer wäßrigen NaOH-Lösung wie in Beispiel 1 beschrieben;
0,5 Gewichtsteile eines üblichen Benetzungsmittels sowie 15 Gewichtsteile CaC0₃.

Von diesem Gemisch wurde so viel aufgetragen, daß die Auftragsmenge der zweiten Schicht im fertigen Produkt 30 g/m² betrug. Nach dem Aufbringen des Gemisches für die zweite Schicht wurde das so beschichtete Gewebe für die Dauer von 3 Minuten einer Temperatur von 90°C ausgesetzt.

### Beispiel 5

Hierbei wurde zur Herstellung eines erfindungsgemäßen beschichteten Gewebes ein Gewebe aus endlosen Aramidmultifilfäden mit einem Titer von 1200 dtex f 750 verwendet. Das Gewebe war in Leinwandbindung gebunden. Dabei betrug:

Das für die erste Schicht bestimmte Gemisch entsprach dem in Beispiel 1 beschriebenen mit der Ausnahme, daß diesem 0,8 Gewichtsteile einer 6%-igen wäßrigen NaOH-Lösung beigemischt wurde. Die Wärmebehandlung des mit der ersten Schicht versehenen Gewebes entsprach hierbei ebenfalls der in Beispiel 1 beschriebenen.

Das für die zweite Schicht bestimmte Gemisch hatte hierbei folgende Zusammensetzung:
10 Gewichtsteile einer wäßrigen Kunststoffdispersion wie in Beispiel 1 beschrieben;
20 Gewichtsteile einer wäßrigen Kunstharzlösung wie in Beispiel 1 beschrieben;
15 Gewichtsteile CaC0₃ sowie 0,2 Gewichtsteile einer 6%-igen wäßrigen NaOH-Lösung.

Die Auftragsmenge der zweiten Schicht im fertigen Produkt betrug hierbei 30 g/m², die Aushärtungs- bzw. Trocknungsbedingungen waren: 3 min. und 95°C.

### Beispiel 6

Das hierbei verwendete Gewebe war ein Mischgewebe aus endlosen Polyestermultifilfäden als Schußfäden und endlosen Aramidfäden als Kettfäden. Die Polyesterfäden hatten einen Titer von 1100 dtex f 210, ihre Dichte betrug 9 Fäden/cm. Die Aramidfäden hatten einen Nenntiter von 420 dtex f 250, ihre Fadendichte im Gewebe betrug 18 Fäden/cm. Das Gewebe war in Leinwandbindung gebunden und hatte ein Flächengewicht von 200 g/m^{2.}

Die entsprechenden Werte für die Polyesterfäden sind in Beispiel 4 aufgeführt.

Die übrigen Daten bzw. Verfahrensparameter entsprachen denjenigen von Beispiel 5.

### Beispiel 7

Zum Beweis, daß die erfindungsgemäß vorgeschlagene Beschichtung auch bei Verwendung von aus Fasergarnen hergestellten Geweben durchgeführt werden kann, wurde ein Gewebe aus einem Aramidfasergarn mit einem Titer von 1200 dtex verwendet. Die Fadendichte sowohl der Kett- wie der Schußfäden im fertigen Gewebe betrug dabei 9 Fäden/cm, was einer Gewebedichte von 34% und einem Flächengewicht von 220 g/m² entspricht.

Das Gewebe war in Leinwandbindung gebunden.

Die übrigen Verfahrensparameter und Daten entsprachen denjenigen von Beispiel 5.

Aus allen gemäß den aufgeführten Beispielen hergestellten erfindungsgemäßen beschichteten Geweben wurden Schleifmittel mit hervorragenden Eigenschaften hergestellt.

## Patentansprüche

1. Beschichtetes Gewebe mit einem Gewebe aus endlosen Multifilfäden, das mit zwei Schichten aus makromolekularen Stoffen beschichtet ist, dadurch gekennzeichnet, daß die Oberfläche der endlosen Multifilfäden zur Verbesserung der Haftung durch chemische Einwirkung aktiviert und aufgerauht ist, daß das Gewebe eine im Bereich von 26% bis 60% liegende Gewebedichte aufweist und daß die erste und die zweite Schicht aus einem Kunststoff/Kunstharz-Gemisch besteht, wobei der Gewichtsanteil der beiden Mischungskomponenten in beiden Schichten unterschiedlich groß ist.

2. Beschichtetes Gewebe nach Anspruch 1, dadurch gekennzeichnet, daß der Gewichtsanteil des Kunststoffes das Ein- bis Vierfache des Gewichtsanteils des Kunstharzes beträgt.

3. Beschichtetes Gewebe nach Anspruch 1, dadurch gekennzeichnet, daß der Gewichtsanteil des Kunststoffes das 1,5- bis 2-fache des Gewichtsanteils des Kunstharzes beträgt.

4. Beschichtetes Gewebe nach Anspruch 1 bis 3, dadurch gekennzeichnet, daß der Kunststoff elastisch und/oder thermoplastisch ist.

5. Beschichtetes Gewebe nach Anspruch 1 bis 4, dadurch gekennzeichnet, daß die Gewebedichte im Bereich von 32% bis 42% liegt.

6. Beschichtetes Gewebe nach Anspruch 1 bis 5, dadurch gekennzeichnet, daß das Gewebe einegemessen bei 55 daN/5 cm und 90 daN/5 cm-unterhalb 4% bzw. 8% liegende Bezugsdehnung aufweist.

7. Beschichtetes Gewebe nach Anspruch 1 bis 6, dadurch gekennzeichnet, daß die Bezugsdehnung des Gewebes unterhalb 2% bzw. 4% liegt.

8. Beschichtetes Gewebe nach Anspruch 1 bis 6, dadurch gekennzeichnet, daß die Bezugsdehnung des Gewebes unterhalb 1 % bzw. 2% liegt.

9. Beschichtetes Gewebe nach Anspruch 1 bis 8, dadurch gekennzeichnet, daß das Gewebe aus mittels eines alkalischen Reaktionspartners an ihrer Oberfläche aktivierten und aufgerauhten Polyesterfäden besteht.

10. Beschichtetes Gewebe nach Anspruch 1 bis 8, dadurch gekennzeichnet, daß das Gewebe aus Aramidfäden besteht.

11. Beschichtetes Gewebe nach Anspruch 1 bis 10, dadurch gekennzeichnet, daß das Kunstharz ein Phenol-Formaldehyd-Harz ist.

12. Verfahren zur Herstellung des beschichteten Gewebes nach Anspruch 1 bis 11, bei dem in an sich bekannter Weise die beiden Schichten aus makromolekularen Stoffen nacheinander auf die Ober-und/oder Unterseite des aus endlosen Multifilfäden bestehenden Gewebes aufgebracht werden, dadurch gekennzeichnet, daß ein Gewebe mit einer im Bereich von 26% bis 60% liegenden Gewebedichte verwendet wird, daß zumindest dem zur Bildung der ersten Schicht bestimmten aus einem Kunststoff und einem Kunstharz bestehenden Gemisch, in welchem der Gewichtsanteil des Kunststoffes das Ein- bis Vierfache des Gewichtsanteils des Kunstharzes beträgt, ein die Oberfläche der Multifilfäden zur Verbesserung der Haftung aktivierender und aufrauhender chemischer Reaktionspartner beigemischt wird, wobei dem zur Bildung der ersten Schicht bestimmten Gemisch ein größerer Gewichtsanteil des chemischen Reaktionspartners beigemischt wird als dem zur Bildung der zweiten Schicht bestimmten Gemisch, bezogen jeweils auf die Gesamtmenge jedes einzelnen Gemisches, und daß die zweite Schicht aus einem Kunststoff und einem Kunstharz bestehenden Gemisch gebildet wird, in welchem der Gewichtsanteil der beiden Mischungskomponenten gegenüber dem zur Bildung der ersten Schicht bestimmten Gemisch unterschiedlich groß ist.

13. Verfahren nach Anspruch 12, dadurch gekennzeichnet, daß ein Gewebe aus Polyesterfäden verwendet wird und daß das zur Bildung der ersten Schicht bestimmte Gemisch auf einen im Bereich von 8 bis 14 liegenden pH-Wert und das zur Bildung der zweiten Schicht bestimmte Gemisch auf einen im Bereich von über 7 bis 14 liegenden pH-Wert eingestellt wird.

14. Verfahren nach Anspruch 12, dadurch gekennzeichnet, daß das für die erste Schicht bestimmte Gemisch auf einen im Bereich von 10 bis 14 und das für die zweite Schicht bestimmte Gemisch auf einen im Bereich von 8 bis 12 liegenden pH-Wert eingestellt wird.

15. Verfahren nach Anspruch 12, dadurch gekennzeichnet, daß das für die erste Schicht bestimmte Gemisch auf einen im Bereich von 12 bis 13 und das für die zweite Schicht bestimmte Gemisch auf einen im Bereich von 9 bis 11 liegenden pH-Wert eingestellt wird.

16. Verwendung des beschichteten Gewebes nach Anspruch 1 bis 11 zur Herstellung von Schleifmitteln.

## Revendications

1. Tissu enduit comportant un tissu composé de fils multifilamentaires sans fin, qui est enduit de deux couches de substances macromoléculaires, caractérisé par le fait que la surface des fils multifilamentaires sans fin est activée et rendue rugueuse par action chimique pour améliorer l'adhérence, par le fait que le tissu présente une densité de tissage se trouvant comprise entre 26% et 60% et par le fait que la première couche et la seconde couche sont constituées d'un mélange matière plasti- que/résine synthétique, la proportion en poids des deux constituants du mélange dans les deux couches étant de grandeurs différentes.

2. Tissue enduit selon la revendication 1, caractérisé par le fait que la proportion en poids de la matière plastique s'élève à une à quatre fois la proportion en poids de la résine synthétique.

3. Tissu enduit selon la revendication 1, caractérisé par le fait que la proportion en poids de la matière plastique s'élève à 1,5 à 2 fois la proportion en poids de la résine synthétique.

4. Tissu enduit selon la revendication 1 à 3, caractérisé par le fait que la matière plastique est élastique et/ou thermoplastique.

5. Tissu enduit selon les revendications 1 à 4, caractérisé par le fait que la densité de tissage se trouve comprise entre 32% et 42%.

6. Tissu enduit selon les revendications 1 à 5, caractérisé par le fait que le tissu présente un allongement de référence qui se trouve en-dessous de 4% ou 8%, mesuré respectivement à 55 daN/5 cm et à 90 daN/5 cm.

7. Tissu enduit selon les revendications 1 à 6, caractérisé par le fait que l'allongement de référence du tissu se trouve en-dessous de 2% ou 4%.

8. Tissu enduit selon les revendications 1 à 6, caractérisé par le fait que l'allongement de référence du tissu se trouve en-dessous de 1 % ou 2%.

9. Tissu enduit selon les revendications 1 à 8, caractérisé par le fait que le tissu est constitué de fils de polyester activés et rendus rugueux sur leur surface au moyen d'un réactif alcalin.

10. Tissu enduit selon les revendications 1 à 8, caractérisé par le fait que les tissu est constitué de fils d'aramide.

11. Tissu enduit selon les revendications 1 à 10, caractérisé par le fait que la résine synthétique est une résine phénol-formaldéhyde.

12. Procédé de fabrication du tissu enduit selon les revendications 1 à 11, au cours duquel, de manière connue en soi, les deux couches en substances macromoléculaires sont disposées l'une après l'autre sur le côté supérieur et/ou inférieur du tissu constitué de fils multifilamentaires sans fin, caractérisé par le fait que l'on utilise un tissu ayant une densité de tissage qui se trouve comprise entre 26% et 60%, par le fait qu'au moins au mélange se composant d'une matière plastique et d'une résine synthétique déterminé pour la formation de la première couche, dans lequel la proportion en poids de la matière plastique s'élève à une à quatre fois la proportion en poids de la résine synthétique, on ajoute un réactif chimique activant et rendant rugueux la surface des fils multifilamentaires pour améliorer l'adhérence, une plus grande proportion en poids du réactif chimique étant ajoutée au mélange déterminé pour la formation de la première couche qu'au mélange déterminé pour la formation de la second couche, par rapport à chaque fois à la quantité totale de chaque mélange différent, et par le fait que la seconde couche est formée d'un mélange se composant d'une matière plastique et d'une résine synthétique, dans lequel la proportion en poids des deux constituants du mélange est d'une grandeur différente par rapport au mélange déterminé pour la formation de la première couche.

13. Procédé selon la revendication 12, caractérisé par le fait qu'un tissu en fils de polyester est utilisé et par le fait que le mélange déterminé pour la formation de la première couche est ajusté à une valeur de pH comprise entre 8 et 14 et que le mêlange déterminé pour la formation de la seconde couche est ajusté à une valeur de pH comprise entre plus de 7 et 14.

14. Procédé selon la revendication 12, caractérisé par le fait que le mélange déterminé pour la première couche est ajusté à une valeur de pH comprise entre 10 et 14 et que le mélange déterminé pour la seconde couche est ajusté à une valeur de pH comprise entre 8 et 12.

15. Procédé selon la revendication 12, caractérisé par le fait que le mélange déterminé pour la première couche est ajusté à une valeur de pH comprise entre 12 et 13 et que le mélange déterminé pour la seconde couche est ajusté à une valeur de pH comprise entre 9 et 11.

16. Utilisation du tissu enduit selon les revendications 1 à 11 pour la fabrication d'abrasifs.

## Claims

1. A coated fabric having a fabric consisting of continuous multifilament yarns, which is coated with two layers consisting of macromolecular substances, characterised in that the surface of the continuous multifilament yarns is activated and roughened to improve the adhesion thereof by the effect of chemicals, the fabric has a density which ranges from 26% to 60% and the first and second layers consist of a plastics/synthetic resin mixture, the weight proportion of the two components of the mixture varying in the two layers.

2. A coated fabric according to claim 1, characterised in that the weight proportion of the plastics material amounts to from 1 to 4 times the weight proportion of the synthetic resin.

3. A coated fabric according to claim 1, characterised in that the weight proportion of the plastics material amounts to from 1.5 to 2 times the weight proportion of the synthetic resin.

4. A coated fabric according to claims 1 to 3, characterised in that the plastics material is elastic and/or thermoplastic.

5. A layered fabric according to claims 1 to 4, characterised in that the fabric density ranges from 32 to 42%.

6. A coated fabric according to claims 1 to 5, characterised in that the fabric has a reference extension-measured at 55 daN/5 cm and 90 daN/5 cm-of less than 4% or 8%.

7. A coated fabric according to claims 1 to 6, characterised in that the reference extension of the fabric is less than 2% or 4%.

8. A coated fabric according to claims 1 to 6, characterised in that the reference extension of the fabric is less than 1 % or 2%.

9. A coated fabric according to claims 1 to 8, characterised in that the fabric consists of polyester yarns the surfaces of which have been activated and roughened by means of an alkaline reaction component.

10. A coated fabric according to claims 1 to 8, characterised in that the fabric consists of aramide yams.

11. A coated fabric according to claims 1 to 10, characterised in that the synthetic resin is a phenol-formaldehyde resin.

12. A process for the production of the coated fabric according to claims 1 to 11, in which the two layers which consist of macromolecular substances are successively applied in a known manner to the upper and/or lower side of the fabric consisting of continuous multifilament yarns, characterised in that a fabric having a density ranging from 26% to 60% is used, a chemical reaction component which activates and roughens the surface of the multifilament yarns to improve the adhesion thereof is admixed with at least the mixture which is intended to constitute the first layer and which consists of a plastics material and a synthetic resin, and in which the weight proportion of the plastics material amounts to from 1 to 4 times the weight of the synthetic resin, a larger weight proportion of the chemical reaction component being admixed with the mixture which is intended to constitute the first layer, than to the mixture which is intended to constitute the second layer, based, in each case, on the total quantity of each individual mixture, and the second layer is constituted by a mixture consisting of a plastics material and a synthetic resin, a mixture in which the weight proportion of the two components of the mixture varies with respect to the mixture which is intended to constitute the first layer.

13. A process according to claim 12, characterised in that a fabric consisting of polyester yarns is used and the mixture which is intended to constitute the first layer is adjusted to a pH value which ranges from 8 to 14 and the mixture which is intended to substitute the second layer is adjusted to a pH value which ranges from 7 to 14.

14. A process according to claim 12, characterised in that the mixture which is intended for the first layer is adjusted to a pH value which ranges from 10 to 14 and the mixture which is intended for the second layer is adjusted to a pH value which ranges from 8 to 12.

15. A process according to claim 12, characterised in that the mixture which is intended for the first layer is adjusted to a pH value which ranges from 12 to 13 and the mixture which is intended for the second layer is adjusted to a pH value which ranges from 9 to 11.

16. The use of the coated fabric, according to claims 1 to 11, for the production of abrasives.
